# EUROPÄISCHE PATENTSCHRIFT

(11) **EP 0 313 038 B1**
(45) Veröffentlichungstag und Bekanntmachung des Hinweises auf die Patenterteilung: **27.12.1990**
(21) Anmeldenummer: 88117464.3
(22) Anmeldetag: 20.10.1988
(51) Int. Cl.: F28F 21/00, F28F 9/02

(54) **Verfahren zur Herstellung einer Rohrbodenstruktur eines Wärmetauschers**
Method for the manufacture of a heat exchanger tube plate structure
Méthode pour la fabrication d'une plaque tubulaire d'un échangeur de chaleur

(30) Priorität: 23.10.1987 DE 3735846
(43) Veröffentlichungstag der Anmeldung: 26.04.1989
(73) Patentinhaber: MTU MOTOREN- UND TURBINEN-UNION MÜNCHEN GMBH, D-80976 München (DE)
(72) Erfinder: Hagemeister, Klaus, D-8000 München 50 (DE)

(56) Entgegenhaltungen:
- EP-A- 0 186 130
- FR-A- 2 026 088
- FR-A- 2 337 867
- US-A- 3 825 063
- PATENT ABSTRACTS OF JAPAN, Band 8, Nr. 174 (M-316)[1611], 10. August 1984; & JP-A-59 66 623 (DAIWA HOUSE KOGYO K.K.) 16-04-1984

## Beschreibung

Die Erfindung bezieht sich auf ein Verfahren zur Herstellung einer Rohrbodenstruktur eines Wärmetauschers gemäß Oberbegriff des Patentanspruchs 1.

Bei einem aus der DE-OS 33 10 061 bekannten Verfahren zur Herstellung einer Rohrverteileranordnung bzw. eines Verteilerrohrs eines Wärmetauschers soll der Rohrboden aus einer Vielzahl genauestens vorgeformter bzw. vorprofilierter Elemente zusammengesetzt werden; entsprechend der Anzahl und der gewünschten Beabstandung der Profilrohre der Matrix sollen dabei die betreffenden Schicht auf Schicht zusammenzufügenden Elemente also so vorverformt sein, daß sie die angeordneten Rohrenden der Matrix jeweils zur Hälfte formschlüssig umschließen können.

Im bekannten Fall wird es als nachteilhaft angesehen, daß trotz verhältnismäßig genauer Fertigung der betreffenden, die Schichten bildenden Elemente Fertigungtoleranzen zu berücksichtigen sind, derart, daß die Gesamtlänge des zu erstellenden Bodens oder Rohrs mit der Summe der Dickentoleranz der Elemente schwankt; neben Boden- oder Rohrlängenschwankungen sind ferner im bekannten Fall örtliche Belochungsversätze gegenüber der normalen Profilrohrbeabstandung und -Anordnung nicht auszuschließen; durch die massive Formvorgabe der Elemente sind also grundsätzlich Fertigungstoleranzen nicht zu vermeiden und praktisch kaum oder nur mit extrem kostenaufwendiger Nachbearbeitung korrigierbar.

Genannte Belochungsversätze wie aber auch schon geringfügige Belochungsformschwankungen setzen ein mühsames Feinjustieren bzw. Zentrieren der betreffenden Rohrenden der Matrix voraus, zumal das spätere Verlöten der Rohrenden im Schichtboden eine extrem genaue Sitzpassung der Rohrenden erzwingt, um örtliche Lotwertstoff-Verlagerungen möglichst zu vermeiden.

Der Erfindung liegt die Aufgabe zugrunde, ein Verfahren anzugeben, bei dem die Rohrenden einer Profilrohrmatrix eines Wärmetauschers in eine im wesentlichen frei von vorgegebenen Massivbauteilvorgaben zu erstellende Boden- oder Verteilerrohrstruktur optimal stoffschlüssig einbindbar sind.

Bei einem Verfahren nach dem Oberbegriff des Patentanspruchs 1 ist die genannte Aufgabe durch die Merkmale des Kennzeichnungsteils des Patentanspruchs 1 erfindungsgemäß gelöst.

Gemäß der Erfindung ist es also vorgesehen, die den Zentralrohrboden bildenden Ringe nicht aus massivem Material wie bereits als bekannt erwähnt herzustellen, sondern aus einem Fasergeflecht. Beim Zusammenfügen der Schichten - gebildet aus ebenen Lagen von Wärmetauscherrohren und den den Zentralrohrboden darstellenden Faserringen - wird erfindungsgemäß das Fasergeflecht unter der Wirkung von axialen Fügekräften in der Weise komprimiert, daß es sich vollständig um die eingeschlossenen Wärmetauscherrohre schmiegt. Dabei ist die Verdichtung der Faserstruktur örtlich dort am stärksten, wo im Fügebereich des Wärmetauscherohrfeldes die Oberflächen benachbarter Rohre den geringsten Abstand zueinander haben.

In diese derart gebildete, zunächst noch poröse Struktur des Zentralrohrbodens wird anschließend metallisches Material (Metall-Matrix) schmelzflüssig infiltriert, das sowohl die Hohlräume der Faserstruktur ausfüllt als auch eine stoffschlüssige Verbindung zu den Oberflächen der umschlossenen Rohre und den Fasern des Flechtwerks herstellt.

Die Ausbildung der Faserringe kann im Einzelnen wie folgt gestaltet werden.

In Umfangsrichtung ist eine Orientierung eines gewissen Faseranteils anzustreben, um damit im Betrieb des Wärmetauschers die hohen Umfangskräfte aufzunehmen, die aus der Innendruckbelastung des Zentralrohres mit dem betreffenden Wärmetauscherboden resultieren. Ein anderer Teil der Faserstruktur sollte borstenartig aus den Seitenflächen des besagten Faserringes herausragen. Beim Zusammenfügen durchdringen sich diese Borstenstrukturen benachbarter Ringe und vermitteln, nach Infiltrieren der metallischen Matrix, die Kräfte übertragung in Längsrichtung des Zentralrohres; die Borstenstrukturen stellen außerdem sicher, daß die beim Zusammenfügen am geringsten komprimierten Gebiete, insbesondere an den Anström- und Abströmkanten der Wärmetauscherrohre, einwandfrei und mit einem genügenden Volumen des Fasermaterials ausgefüllt werden.

Das Fasermaterial sollte vorzugsweise der Temperaturbelastung des Bauteils entsprechend warmfest sein, jedoch nicht unbedingt oxidations-und korrosionsfest. Letzteres dann nämlich nicht, wenn die Fasern vom System der Matrix völlig umschlossen werden, so daß sie vor Zutritt aggressiver Medien geschützt sind. In Frage kommen also metallische, aber auch keramische und Kohle-Fasern.

Für das Zusammenfügen des Wärmetauschers kann es ferner vorteilhaft sein, die Faserringe mit massiven Ringen zu umfassen. Die Breite dieser Ringe entspricht den engsten örtlichen Abständen der Wärmetauscherrohre im Feld, so daß die Ringe beim Zusammenfügen bzw. -pressen die erforderlichen Abstände sicherstellen können. Da sie dabei der jeweils gewellten Spur des Rohrfeldes in Umfangsrichtung folgen müssen, ist es erforderlich, sie entsprechend biegeweich zu gestalten oder aber den Ringen die gewellte Form schon vor dem Fügen aufzuprägen.

Das Infiltrieren der Fasermatrix kann ferner wie folgt vorgenommen werden.

1. In Vakuumöfen wird ein lanzenartiges Gießgeschirr im Inneren des entstehenden Zentralrohres über dessen Innenmantel geführt und das schmelzflüssige Matrixmaterial injiziert, das aufgrund der Kapillarwirkung die Faserstruktur ausfüllt, mit Fasern und Rohroberflächen Bindungen eingeht und erstarrt. Dazu kann es erforderlich sein, die in den Innenraum des Zentralrohres hineinreichenden Rohrenden der Wärmetauscher-Matrix zuvor zu verschließen, um sie nach Abschluß des Fertigungsprozesses abzuarbeiten und damit wieder zu öffenen.

2. Der oben erwähnte massive, die Faserstruktur außen um fassende Ring sowie auch ein gegebenenfalls entsprechender, am Innendurchmesser der Faserstruktur angeordneter massiver Ring ähnlicher Bauweise können ferner aus einem Material hergestellt sein, das beim Erhitzen im Ofen wie ein Lot schmelzflüssig wird und durch Kapillarwirkung in die Faserstruktur eindringt, um das Matrixvolumen auszufüllen und die Bindungen bzw. Verbindungen herzustellen.

Rohre der Matrix und Fasern bzw. Faserflechtwerke können in allen Fällen einer Oberflächenvorbehandlung unterzogen werden, um eine verbesserte Benetzung und Einbindung in die Matrix zu erzielen.

Die zuvor genannten Ausführungen beruhen auf dem Grundgedanken der Erfindung gemäß Anspruch 1 unter sachlicher Verdeutlichung weiterer Ausgestaltungen des Verfahrens nach Anspruch 1 im Rahmen der Patentansprüche 2 bis 17.

Anhand der Zeichnungen ist die Erfindung beispielsweise weiter erläutert; es zeigen:
Fig. 1 die perspektivische Darstellung eines bekannten und für die Durchführung des erfindungsgemäßen Verfahrens geeigneten Profilrohr-Wärmetauschers in Kreuz-Gegenstrom-Bauweise,
Fig. 2 einen Profilausschnitt (geradschenkeliger Bereich) aus der Matrix des Wärmetauschers nach Fig.1,
Fig. 3 ein grob vorjustiertes, in die Zeichnungsebene projiziertes Profilrohrfeld für die Matrix des Wärmetauschers nach Fig. 1 mit in gleichmäßigen Abständen zwischen benachbarten Profilrohrenden lose angeordneten Faserbündeln im Rahmen einer Ausgangsphase des Herstellverfahrens für eine Boden- oder Zentralrohrausbildung,
Fig. 4 die perspektivische Darstellung eines Faserbündelabschnitts,
Fig. 5 ein aus der Ausgangsstufe des betreffenden Verfahrens nach Fig. 3 durch Pressung und Verformung der betreffenden Faserbündel unter jeweiliger Profilrohrendumschließung ausgebildeter Abschnitt eines Wärmetauscherbodens mit regulärer gewünschter gegenseitiger Profilrohrbeabstandung im Feld,
Fig. 6 ein im Wege der Pressung und Verformung nach Fig. 5 hergestelltes zylindrisches Sammel-oder Verteilerrohr mit beidseitig zwischen benachbarten Faserbündeln ins Rohrinnere einmündenden Profilrohrenden der Matrix, hier im Wege einer örtlich freigelegten Seitenansicht der betreffenden Profilrohrenden in Kombination mit einem innenliegenden zylindrischen Faserbündel verdeutlicht,
Fig. 7 die nach Fig. 5 hergestellte Bodenstruktur unter Verwendung zusätzlicher, hier entlang der Bodenaußenseite sich gewellt zwischen den Profilrohrenden erstreckenden metallischen Zwischenringen und
Fig. 8 eine gemäß Fig. 6 dargestellte Weiterentwicklung des Verfahrensgegenstandes unter Verwendung jeweils äußerer und innerer metallischer Zwischenringe an gemäß Fig. 5 verformten und gepressten Faserbündeln zwecks Ausbildung einer zylindrischen Sammel- oder Verteilerrohrstruktur.

Fig. 1 veranschaulicht einen Wärmetauscher 1 zur Führung von Gasen stark unterschiedlicher Temperaturen, dessen im Heißgasstrom G liegende Kreuz-Gegenstrom-Matrix 2 aus seperaten Druckluftleitungen 3 (Fig. 2) besteht, die einerseits an eine erste stationäre Rohrführung 4 für die Zufuhr kalter Druckluft D in die Matrix 2 (kalt) und andererseits an eine zweite stationäre Rohrführung 5 angeschlossen sind, aus der die über die Matrix 2 aufgeheizte Druckluft D (heiß) einem Verbraucher zuführbar ist. Die beiden Rohrführungen 4, 5 sind voneinander getrennt angeordnet und in ein gemeinsames Sammelrohr 6 integriert. Dabei soll jedes Profilrohr 3 der Matrix 2 - ausgehend von deren rohrbodenseitigen Anschlüssen an die erste 4 und zweite Rohrführung 5 des Sammelrohrs 6 - zunächst parallel zu einer seitlich verlängerten Sammelrohrmeridianebene verlaufen, bevor sie in einen gemeinsamen, die Druckluft D um 180_{°} umlenkenden, U-förmigen Leitungsstrang übergeht. Die Matrix 2 soll ferner quer zur verlängerten Sammelrohrmeridianebene sowie unter Gewährleistung der zulässigen Heißgasversperrung zwischen den einander benachbarten Profilrohren 3 vom Heißgas G durchströmt sein.

Wie insbesondere aus Fig. 2 entnehmbar, weisen die mit strömungsgünstig zugespitzten Enden an-und abströmseitig in der Heißgasströmungsrichtung G liegenden Profilrohre 3 der Matrix einen linsenförmigen Querschnitt auf; dabei greifen die jeweils parallel zu einer gemeinsamen Matrixquerebene verlaufend angeordneten Profilrohre 3 mit ihren an- bzw. abströmseitig einander benachbarten Profilzuspitzungen unter Ausnutzung der infolge dieser Zuspitzungen sich räumlich ausbildenden Erweiterungen ineinander; jedes Profilrohr 3 der Matrix 2 (Fig. 2) enthält ferner zwei durch einen Profilsteg 7 voneinander getrennte Druckluftkanäle 8,9, die im Sinne der beiden zugespitzten Außenwandabschnitte der betreffenden Profilrohre 3 dreieckförmig ausgebildete Strömungsquerschnitte aufweisen.

Beim eingangs beschriebenen Wärmetauscher, wie er im übrigen aus der DE-PS 29 07 810 bekannt ist, können ferner anstelle des gemeinsamen Sammelrohrs 6 zwei oder mehrere separate, im wesentlichen parallel über- oder nebeneinander angeordnete Verteiler- oder Sammelrohre für die Druckluftzufuhr in die Matrix 2 bzw. für die Druckluftableitung (heiß) aus der Matrix 2 vorgesehen werden.

Die Erfindung betrifft also die Herstellung der betreffenden Bodenstruktur 10, insbesondere aber die Herstellung des Sammelrohrs 6 nebst Bodenstruktur 10 bzw. die Herstellung einzelner oder mehrerer Sammel- oder Verteilerrohre bei einem eingangs behandelten Wärmetauscher in Kreuz-Gegenstrom-Bauweise.

Es wird also ein Verfahren zur Herstellung einer Rohrbodenstruktur 10 bzw. eines Sammelrohres 6 eines Wärmetauschers unter Anwendung streifenförmiger Schichten 11, 12 bzw. 12, 13 (Fig. 5) angegeben, zwischen denen Rohrenden der Profilrohre 3 der Matrix 2 fluiddicht fest eingebunden sind; die streifenförmigen Schichten 11,12; 12,13 sollen aus Fasern hergestellt werden, die zunächst gleichförmig gebündelt (Faserbündei 11',12'; 12_{'},13') zwischen den Rohrenden benachbarter Profilrohrreihen (Rohre 3) angeordnet und unter Pressung (Pfeilrichtung P,P') so verformt werden sollen, daß sie unter jeweils halbseitiger Rohrumschmiegung eine zunächst poröse Bodenstruktur (Fig. 5) ausbilden, in die dann ein metallischer Werkstoff schmelzflüssig infiltriert wird, in den sämtliche Fasern einschließlich der Rohrenden stoffschlüssig eingebunden werden.

Gemäß Fig. 4 können die Faserbündel, z.B. 12', aus miteinander verwobenen Faserlagen mit in Umfangsrichtung der Rohrbodenstruktur verlaufenden Hauptfasern 14 und quer dazu ver laufenden Nebenfasern 15 so zusammengesetzt werden, daß die letzteren - nach vollzogener Press- und Verformungsphase (Fig. 5) - im wesentlichen außerhalb der Rohrumschmiegungsbereiche borstenartig ineinandergreifen.

Im Bereich der gegenseitigen Kontaktebenen 16 sollen also die Nebenfasern 15 der jeweils benachbarten Faserschichten, z.B. 12, 13, borstenartig innig ineinandergreifen. Insbesondere soll dabei auch in den jeweiligen Profilend- oder -spitzenbereichen eine lückenlose Faserverflechtung erreicht werden. Die genannten Kontaktebenen 16 sind dabei längssymmetrisch fluchtend zu den Profillängsmittelebenen E angeordnet.

Gemäß Fig. 7 und 8 können die aus den Faserbündein, z.B. 12', 13' (Fig. 3) gebildeten Schichten, z.B. 12, 13 (Fig.5) gänzlich oder teilweise von sich entlang der Innen- und/oder Außenseite der Bodenstruktur erstreckenden metallischen Ringelementen 17, 18 (Fig. 7) bzw. 18, 19 (Fig. 8) abgedeckt werden.

Die genannten Ringelemente können z.B. vorgesehen werden, um die Boden- oder Rohrstruktur zu versteifen, sowie, um die Faserstrukturen vor örtlichen Umgebungseinflüssen, wie Temperatureinflüssen, zu schützen.

Die genannten Ringelemente können aber auch Hilfsmittel beim Infiltrationsvorgang sein, indem sie ein Abfließen des Infiltriermittels verhüten sollen. Wenn z.B. der Infiltrationsvorgang eines schmelzflüssigen metallischen Materials von der Außenseite eines Rohrbodens aus in das Fasermaterial erfolgt, so können die betreffenden Ringelemente, z.B. 19 (Fig. 8) ausschließlich an der Rohrbodeninnenseite angeordnet werden, um das Abfließen des metallischen Materials zu verhindern. Nach vollzogener Infiltration können dann die Ringelemente, z.B. 19 (Fig. 8), wieder entfernt werden.

In einer weiteren Verfahrensausbildung besteht ferner die Möglichkeit, daß die metallischen Ringelemente, z.B. 17, 18 (Fig. 7), unter Gewährleistung der erforderlichen Profilbeabstandung, in der Bodenstruktur zusammen mit den Faserbündeln 12', 13' (Fig. 3) verformt werden, und zwar entsprechend gewellt verformt.

Anstelle der gemeinsamen Verpressung von Faserbündeln und Ringelementen wäre es auch möglich, daß im Sinne des endgültigen Profilrohrverlaufs vorgeformte oder gewellte metallische Ringelement, z.B. 18, 19 (Fig. 8), vor der metallischen Infiltration, an der Innen- und Außenseite des Rohrbodens auf die Faserschichten, z.B. 12, aufgesetzt werden.

Gemäß einer weiteren vorteilhaften Variante des Verfahrens können die metallischen Ringelemente, z.B. 18, 19 (Fig. 8), aus einem die metallische Infiltration gewährleistenden Lotwerkstoff gefertigt werden. Hierbei können also die Ringelemente, z.B. 18, 19 (Fig. 8) an der Innen- und Außenseite der porösen Rohrbodenstruktur als im Sinne des Profilrohrverlaufs gewellte Elemente (Fig. 7) auf die Faserbündel 12' (Fig. 8) aufgesetzt werden.

Eine äußerst praktikable Handhabung des Infiltrationsvorgangs wird darin gesehen, daß die mit metallischen Ringelementen 17,18 (Fig. 7) bzw. 18,19 (Fig. 8) aus einem Lotwerkstoff bestückte Rohrbodenstruktur zur Schmelzverflüssigung und Infiltration des Lots in einem Ofen erhitzt wird.

Sofern beispielsweise keine den Lot- und Verbundwerkstoff breitstellenden Ringelemente angewendet werden sollten, kann ein metallischer Verbundwerkstoff (Matrix) innerhalb eines Vakuumofens über ein die gewellt verformte poröse Bodenstruktur (Fig. 5) bestreichendes, lanzenartig ausgebildetes Gießgeschirr entlang der Innen- und Außenseite des Rohrbodens schmelzflüssig injiziert werden.

In weiterer Verfahrensausgestaltung können die rohrbodeninnenseitig offenen Enden der Profilrohre 3 der Matrix vor einer von der Innenseite der Bodenstruktur aus durchgeführten metallischen Infiltration verschlossen und nach vollzogener Infiltration durch mechanische Bearbeitung wieder geöffnet werden.

Die Fasern der Faserbünde) 11_{'}, 12' bzw. 12', 13' (Fig. 3) können aus einem metallischen Werkstoff bzw. aus Drähten, aus einem keramischen Werkstoff, z.B. aus partiell stabilisiertem Zirkonoxid oder aus Kohlenstoff gefertigt sein.

Der nach der Press- und Verformungsphase infiltrierte metallische Werkstoff kann aus einer Aluminiumlegierung hergestellt sein.

Im Rahmen des Verfahrens kann ein kreiszylindrisches (Fig. 1, 6 oder 8), quadratisches oder rechteckiges Sammel- oder Verteilerrohr eines Kreuz-Gegenstrom-Wärmetauschers mit von den Sammel- oder Verteilerrohren, z.B. 6-Fig. 1, U-förmig auskragender Profilrohrmatrix 2 hergestellt werden, wobei die Faserbündel 11', 12' bzw. 12', 13' (Fig. 3) auf das gewünschte Sammel- oder Verteilerrohrlängenmaß unter Einschluß der geforderten gegenseitigen Profilrohrbeabstandung der Matrix 2 zusammengepreßt werden und wobei die metallische Infiltration, z.B. mittels zuvor erwähnten Gießgeschirrs, fortlaufend über dem gesamten Umfang der porösen Sammel- oder Verteilerrohrstruktur (Fig. 5) durchgeführt werden kann.

Anstelle der eingangs erwähnten metallischen Ringe können im übrigen auch Ringe aus einem geeigneten Kunststoff, z.B. aus einem faserverstärkten Kunststoff oder aus einem geeigneten keramischen Werkstoff vorgesehen werden.

## Patentansprüche

1. Verfahren zur Herstellung einer Rohrbodenstruktur eines Wärmetauschers, die aus streifenförmigen Schichten zusammengesetzt wird, zwischen denen Rohrenden einer Profilrohrmatrix fluiddicht fest eingebunden sind, dadurch gekennzeichnet, daß die streifenförmigen Schichten (12,13) aus Fasern hergestellt werden, die zwischen den Rohrenden benachbarter Profilrohrreihen angeordnet und unter Pressung so verformt werden, daß sie unter jeweils halbseitiger Rohrumschmiegung eine zunächst poröse Bodenstruktur ausbilden, in die ein metallischer Werkstoff schmelzflüssig infiltriert wird, wobei aufgrund der Kapillarwirkung die Faserstruktur ausgefüllt wird, mit Fasern und Rohroberflächen eine Bindung eingeht und erstarrt, wobei sämtliche Fasern einschließlich der Rohrenden stoffschlüssig eingebunden werden.

2. Verfahren nach Anspruch 1, dadurch gekennzeichnet, daß Faserbündel (12') aus miteinander verbundenen Faserlagen mit in Umfangsrichtung der Rohrbodenstruktur verlaufenden Hauptfasern (14) und quer dazu verlaufenden Nebenfasern (15) so zusammengesetzt werden, daß die letzteren - nach vollzogener Press- und Verformphase - außerhalb der Rohrumschmiegungsbereiche borstenartig ineinandergreifen.

3. Verfahren nach Anspruch 1 oder 2, dadurch gekennzeichnet, daß die aus Faserbündeln (12_{'}) hergestellten Schichten (12) gänzlich oder teilweise von sich entlang der Innen- und/oder Außenseite der Bodenstruktur erstreckenden Ringelementen (18,19) abgedeckt werden.

4. Verfahren nach Anspruch 3, dadurch gekennzeichnet, daß auf der Innen- und Außenseite der Bodenstruktur vorgesehene Ringelemente (18, 19) nach vollzogener metallischer Infiltration entfernt werden.

5. Verfahren nach Anspruch 3, dadurch gekennzeichnet, daß die Ringelemente (17; 18), unter Gewährleistung der erforderlichen Profilbeabstandung in der Bodenstruktur, zusammen mit den Faserbündeln (12'; 13') verformt werden.

6. Verfahren nach Anspruch 3 oder 4, dadurch gekennzeichnet, daß im Sinne des endgültigen Profilrohrverlaufs vorgeformte oder gewellte Ringelemente (18; 19), vor der metallischen Infiltration, an der Innen- oder Außenseite des Rohrbodens auf die Faserschichten (12) aufgesetzt werden.

7. Verfahren nach Anspruch 3 oder 5, dadurch gekennzeichnet, daß die Ringelemente (18;19) aus einem die metallische Infiltration gewährleistenden Lotwerkstoff gefertigt werden.

8. Verfahren nach Anspruch 7, dadurch gekennzeichnet, daß die aus einem Lotwerkstoff gefertigten metallischen Ringelemente (18; 19) an der Innen-und Außenseite der porösen Rohrbodenstruktur als im Sinne des Profilrohrverlaufs gewellte Elemente auf die Faserbündel (12') aufgesetzt werden.

9. Verfahren nach Anspruch 7 oder 8, dadurch gekennzeichnet, daß die mit metallischen Ringelementen aus einem Lotwerkstoff bestückte Rohrbodenstruktur zur Schmelzverflüssigung und Infiltration des Lots in einem Ofen erhitzt wird.

10. Verfahren nach einem oder mehreren der Ansprüche 1 bis 6, dadurch gekennzeichent, daß der metallische Verbundwerkstoff innerhalb eines Vakuumofens über ein die gewellt verformte poröse Bodenstruktur bestreichendes, lanzenartig ausgebildetes Gießgeschirr entlang der Innen- oder Au- βenseite des Rohrbodens schmelzflüssig injiziert wird.

11. Verfahren nach Anspruch 10, dadurch gekennzeichnet, daß die rohrbodeninnenseitig offenen Rohrenden der Matrix vor einer von der Innenseite der Bodenstruktur aus durchgeführten metallischen Infiltration verschlossen und nach vollzogener Infiltration durch mechanische Bearbeitung wieder geöffnet werden.

12. Verfahren nach einem oder mehreren der Ansprüche 1 bis 11, dadurch gekennzeichnet, daß die Fasern der Faserbündel aus einem metallischen Werkstoff bzw. aus Drähten gefertigt sind.

13. Verfahren nach einem oder mehreren der Ansprüche 1 bis 11, dadurch gekennzeichnet, daß die Fasern der Faserbündel aus einem keramischen Werkstoff gefertigt sind.

14. Verfahren nach Anspruch 13, dadurch gekennzeichnet, daß die Fasern der Faserbündel aus partiell stabilisiertem Zirkonoxid gefertigt sind.

15. Verfahren nach Anspruch 13 oder 14, dadurch gekennzeichnet, daß der nach der Press-und Verfomungsphase infiltrierte metallische Werkstoff aus einer Aluminiumlegierung hergestellt ist.

16. Verfahren nach einem oder mehreren der Ansprüche 1 bis 11, dadurch gekennzeichnet, daß die Fasern der Faserbündel aus Kohlenstoff gefertigt sind.

17. Verfahren nach einem oder mehreren der Ansprüche 1 bis 16, dadurch gekennzeichnet, daß über die Rohrbodenstruktur ein kreiszylindrisches, quadratisches oder rechteckiges Sammel-oder Verteilerrohr (6) eines Kreuz-Gegenstrom-Wärmetauschers mit von Sammel- oder Verteilerrohren (6) U-förmig auskragender Profilrohrmatrix (2) hergestellt wird, wobei die Faserbündel (11',12'; 12', 13') auf das gewünschte Sammel- oder Verteilerrohrlängsmaß unter Einschluß der geforderten Profilrohrbeabstandung der Matrix (2) zusammengepreßt werden und wobei die metallische Infiltration über dem gesamten Umfang der porösen Sammel- oder Verteilerrohrstruktur durchgeführt wird.

## Claims

1. A method of producing a tube plate structure of a heat exchanger composed of strip-like layers between which tube ends of a profile tube matrix are fluid-tightly and rigidly bonded, characterised in that the strip-like layers (12, 13) are produced from fibres which are disposed between the tube ends of adjacent rows of profile tubes and which are pressed so that they become so shaped that fitting closely half way round a tube they initially form a porous plate structure into which a metallic material is infiltrated in the molten state, the fibre structure being filled by capillary action and entering into a bond with fibres and tube surfaces and solidifying, all the fibres including the tube ends being bonded as a result of material flow.

2. A method according to Claim 1, characterised in that fibre bundles (12') of interconnected layers of fibres comprising main fibres (14) extending in the peripheral direction of the tube plate structure and subsidiary fibres (15) extending transversely thereto are so assembled that, when the pressing and moulding phases are completed, the latter inter-engage like bristles outside the areas which fit around the tubes.

3. A method according to Claim 1 or 2, characterised in that the layers (12) produced from fibre bundles (12') are entirely or partially masked by ring elements (18, 19) extending along the inside and/or outside of the plate structure.

4. A method according to Claim 3, characterised in that ring elements (18, 19) provided on the inside and outside of the plate structure are removed once metallic infiltration is complete.

5. A method according to Claim 3, characterised in that the ring elements (17, 18) are moulded together with the fibre bundles (12', 13'), ensuring the required profile gap in the plate structure.

6. A method according to Claim 3 or 4, characterised in that ring elements (18, 19) pre-shaped or undulating according to the final pattern of the profile tubes are fitted onto the fibre layers (12) on the inside or outside of the tube plate prior to metallic infiltration.

7. A method according to Claim 3 or 5, characterised in that the ring elements (18, 19) are produced from a solder material which guarantees metallic infiltration.

8. A method according to Claim 7, characterised in that the metallic ring elements (18, 19) produced from a solder material are fitted onto the fibre bundles (12') on the inside and outside of the porous tube plate structure to serve as undulating elements according to the pattern of the profile tubes.

9. A method according to Claim 7 or 8, characterised in that the tube plate structure provided with metallic ring elements which consist of a solder material are heated in an oven to liquefy and allow infiltration of the solder.

10. A method according to one or more of Claims 1 to 6, characterised in that the metallic composite material is injected in molten-fluid form along the inside or outside of the tube plate inside a vacuum oven, by means of a pouring apparatus of lance like construction adapted to coat the undulatingly shaped porous plate structure.

11. A method according to Claim 10, characterised in that the tube ends of the matrix which are open towards the inside of the tube plate are closed by metallic infiltration carried out from inside the plate structure and, once infiltration is complete, are opened again by mechanical machining.

12. A method according to one or more of Claims 1 to 11, characterised in that the fibres of the fibre bundles are made from a metallic material or from wires.

13. A method according to one or more of Claims 1 to 11, characterised in that the fibres of the fibre bundles are made from a ceramic material.

14. A method according to Claim 13, characterised in that the fibres of the fibre bundles are made from partially stabilised zirkonium oxide.

15. A method according to Claim 13 or 14, characterised in that the metallic material infiltrated after the moulding and shaping phases is produced from an aluminium alloy.

16. A method according to one or more of Claims 1 to 11, characterised in that the fibres of the fibre bundles are made from carbon.

17. A method according to one or more of Claims 1 to 16, characterised in that a circularly cylindrical, quadratic or rectangular collecting or distributing tube (6) of a cross-counter current heat exchanger with a profile tube matrix (2) projecting in a U-shape from collecting or distributor tubes (6) is produced over the tube plate structure, the fibre bundles (11', 12'; 12', 13') being compressed to the desired collecting or distributor tube length with the inclusion of the required distance between the profile tubes in the matrix (2), metallic infiltration being carried out over the entire periphery of the porous collecting or distributor tube structure.

## Revendications

1. Procédé pour réaliser une structure de plaque tubulaire d'un échangeur thermique, cette structure étant composée de couches en forme de bandes entre lesquelles sont fermement intégrées, de façon étanche aux fluides, les extrémités des tubes d'une matrice à tubes profilés, procédé caractérisé en ce que les couches en forme de bandes (12, 13) sont réalisées à partir de fibres qui sont disposées entre les extrémités des tubes de rangées de tubes profilés voisines et sont déformées sous pressage de façon qu'en étant respectivement serrées autour des moitiés latérales des tubes, elles constituent une structure tout d'abord poreuse de plaque tubulaire, dans laquelle est infiltré, à l'état fondu, un matériau métallique qui remplit la structure fibreuse par effet capillaire en établissant une liaison avec les fibres et les surfaces des tubes et qui se solidifie, si bien que l'ensemble des fibres et les extrémités des tubes, sont enveloppés dans ce matériau et bloqués par lui.

2. Procédé selon la revendication 1, caractérisé en ce que les faisceaux de fibres (12') sont composés par des couches de fibres reliées entre elles, avec des fibres principales (14) s'étendant en direction périphérique de la structure de plaque tubulaire et des fibres secondaires (15) s'étendant transversalement par rapport aux fibres principales, de sorte que ces fibres secondaires après que la phase de pressage et de déformation soit terminée, viennent en prise les unes dans les autres à la façon de soies de porc en dehors des zones où elles entourent les tubes.

3. Procédé selon la revendication 1 ou la revendication 2, caractérisé en ce que les couches (12) réalisées à partir de faisceaux de fibres (12') sont re- couvertes totalement ou partiellement par des éléments annulaires (18, 19) s'étendant le long de la face interne et/ou de la face externe de la structure de plaque tubulaire.

4. Procédé selon la revendication 3, caractérisé en ce que les éléments annulaires (18, 19) prévus sur la face interne et la face externe de la structure de plaque tubulaire, sont enlevés après que l'infiltration métallique ait été effectuée.

5. Procédé selon la revendication 3, caractérisé en ce que les éléments annulaires (17, 18), sont déformés conjointement avec les faisceaux de fibres (12', 13') en ménageant l'espacement nécessaire des tubes profilés dans la structure de plaque tubulaire.

6. Procédé selon la revendication 3 ou la revendication 4, caractérisé en ce que des éléments annulaires (18, 19) préformés ou ondulés dans le sens de l'allure finale des tubes profilés, sont mis en place sur les couches de fibres (12) contre la face interne ou la face externe de la plaque tubulaire avant l'infiltration métallique.

7. Procédé selon la revendication 3 ou la revendication 5, caractérisé en ce que les éléments annulaires (18, 19) sont réalisés en un matériau de brasure assurant l'infiltration métallique.

8. Procédé selon la revendication 7, caractérisé en ce que les éléments annulaires métalliques (18, 19) réalisés en un matériau de brasure sont placés sur les faisceaux de fibres (12') contre la face interne et contre la face externe de la structure poreuse de plaque tubulaire, sous la forme d'éléments ondulés de façon correspondante à l'allure des tubes profilés.

9. Procédé selon la revendication 7 ou la revendication 8, caractérisé en ce que la structure de plaque tubulaire équipée , avec des éléments annulaires métalliques en un matériau de brasure est chauffée dans un four pour permettre la fusion et l'infiltration de la brasure.

10. Procédé selon une ou plusieurs des revendications 1 à 6, caractérisé en ce que le matériau métallique de liaison est injecté à l'état de fusion le long de la face interne et de la face externe de la plaque tubulaire à l'intérieur d'un four à vide et par l'intermédiaire d'un appareil de coulée réalisé sous la forme d'une lance et balayant la structure et ondulée par déformation de la plaque tubulaire.

11. Procédé selon la revendication 10, caractérisé en ce que les extrémités du tube de la matrice, ouvertes du côté interne de la plaque tubulaire, sont fermées avant une infiltration métallique effectuée à partir de la face interne de la structure de la plaque tubulaire, et sont à nouveau ouvertes par usinage mécanique après que l'infiltration ait été accomplie.

12. Procédé selon une ou plusieurs des revendications 1 à 11, caractérisé en ce que les fibres des faisceaux de fibres sont réalisées en un matériau métallique ou bien à partir de fils métalliques.

13. Procédé selon une ou plusieurs des revendications 1 à 11, caractérisé en ce que les fibres des faisceaux de fibres sont réalisées en un matériau céramique.

14. Procédé selon la revendication 13, caractérisé en ce que les fibres des faisceaux de fibres sont réalisées en oxyde de zirconium partiellement stabilisé.

15. Procédé selon la revendication 13 ou la revendication 14, caractérisé en ce que le matériau métallique infiltré après la phase de pressage et de déformation est réalisé à partir d'un alliage d'aluminium.

16. Procédé selon une ou plusieurs des revendications 1 à 11, caractérisé en ce que les fibres des faisceaux de fibres sont réalisées en carbone.

17. Procédé selon une ou plusieurs des revendications 1 à 16, caractérisé en ce que sur la structure de plaque tubulaire, est réalisé un tube collecteur ou bien un tube répartiteur (6) cylindrique circulaire, carré ou bien rectangulaire d'un échangeur thermique à contre courant croisé avec une matrice en tubes profilés (2) faisant saillie en forme de U à partir du tube collecteur ou répartiteur (6), les faisceaux de fibres (11', 12'; 12', 13') étant pressés ensemble sur la longueur souhaitée du tube collecteur ou répartiteur, en tenant compte de l'espacement nécessaire des tubes profilés de la matrice (2), et l'infiltration métallique étant effectuée sur toute la périphérie de la structure poreuse du tube collecteur ou répartiteur.
